# EUROPÄISCHE PATENTSCHRIFT

(11) **EP 4 179 144 B1**
(45) Veröffentlichungstag und Bekanntmachung des Hinweises auf die Patenterteilung: **03.09.2025**
(21) Anmeldenummer: 21754888.2
(22) Anmeldetag: 06.07.2021
(51) Int. Cl.: D21H 27/00, A47G 21/18, D21G 1/00

(54) **VERFAHREN ZUR HERSTELLUNG VON CELLULOSEFASER-BASIERTEN TRINKHALMEN**
METHOD FOR THE PRODUCTION OF CELLULOSE FIBRE-BASED DRINKING STRAWS
MÉTHODE POUR LA PRODUCTION DE PAILLES À BOIRE À BASE DE FIBRES DE CELLULOSE

(30) Priorität: 10.07.2020 AT 506042020
(43) Veröffentlichungstag der Anmeldung: 17.05.2023
(73) Patentinhaber: Mondi AG, 1030 Wien (AT)
(72) Erfinder: BERGLUND, Lars Goran, 85468 Sundsvall (SE); JINDRA, Petr, 41108 Steti (CZ); SCHWAIGER, Elisabeth, 9431 St. Stefan (AT)
(74) Vertreter: Cunow, Gerda
(86) Internationale Anmeldenummer: PCT/AT2021/060240
(87) Internationale Veröffentlichungsnummer: WO 2022/006608

(56) Entgegenhaltungen:
- CN-A- 110 318 302
- US-A1- 2020 063 349

## Beschreibung

Die Erfindung betrifft ein Verfahren zur Herstellung von Cellulosefaser-basierten Trinkhalmen, sowie einen Cellulosefaser-basierten Trinkhalm.

Die Nachfrage an recyclebaren Produkten wächst infolge eines gesteigerten Umweltbewusstseins der Konsumenten und nicht zuletzt auch bedingt durch gesetzliche und normative Bestimmungen in Bezug auf Einweg-Produkte in der Verpackungs- und Lebensmittelindustrie.

Dabei hat sich in vielen Bereichen der Verpackungs- und Lebensmittelindustrie der Ersatz von Kunststoff-basierten Produkten durch Cellulosefaser-basierte Alternativen etabliert. Der Einsatz von Cellulosefaser-basierten Trinkhalmen anstelle von Kunststoff-basierten Trinkhalmen bzw. Strohhalmen konfrontiert die Hersteller jedoch mit einer Reihe spezifischer Problemstellungen. Eine der größten Herausforderungen für Cellulosefaser-basierte Trinkhalme ist es, gleichzeitig eine - zumindest während deren Nutzungsdauer gewährleistete - Wasserdichtheit bzw. Wasserfestigkeit zu bieten, während gleichzeitig eine möglichst vollständige bzw. technisch wenig aufwendige Recyclingfähigkeit erforderlich ist.

Gemäß dem Stand der Technik werden Papiere mit Beschichtungen versehen, sodass die erforderliche Wasserbeständigkeit gewährleistet ist. Naturgemäß sind derartige Beschichtungen jedoch problematisch im Hinblick auf deren Recyclingfähigkeit. Exemplarisch sei hier die WO 2019175470 A1 genannt, welche einen Trinkhalm vorstellt, bei welchem das Trinkhalmmaterial zwar grundsätzlich ein recycelbarer und biologisch abbaubarer, jedoch beschichteter Karton ist. Der Trinkhalm besteht dabei aus einem im Wesentlichen rechteckigen blattartigen Stück des beschichteten Kartons. Über die Eigenschaften des eingesetzten Papieres bzw. Kartons ist in der WO 2019175470 A1 jedoch nur sehr wenig offenbart.

Auch der Einsatz von Papieren mit zumindest teilweiser Vernetzung der Cellulosefasern ist dem Fachmann bekannt. Damit die Papiere für Cellulosefaser-basierte Trinkhalme bei Feuchtigkeit oder Nässe zumindest temporär mechanisch beständig bleiben, werden in der Papierherstellung sogenannte Nassfestmittel zugesetzt. Nassfestmittel sind im Verarbeitungszustand wassermischbare Polymerlösungen, die vorrangig aus Polyaminen und Epichlorhydrinderivaten hergestellt werden. Ferner sind als Nassfestmittel noch Produkte auf Harnstoff-Formaldehyd bzw. Melamin-Formaldehyd-Basis denkbar, welche jedoch aus Gründen der Vermeidung von Gesundheitsrisiken nicht mehr bevorzugt eingesetzt werden. Bei Reaktion mit Cellulosefasern bilden sich Quervernetzungen zwischen den Fasern, welche zu erhöhter Wasserresistenz des entsprechenden Papieres führen. Diese hydrophobe Verkettung verhindert jedoch ein einfaches bzw. erfolgreiches Recycling. Eine Rückführung gebrauchter Trinkhalme in einen Zellstoff-Kreislauf ist daher nicht oder nur bedingt durch Einsatz hoher Temperaturen und/oder zusätzlicher Chemikalien und Additive realisierbar.

Für Cellulosefaser-basierte Trinkhalme sind gebleichte und/oder ungebleichte Cellulose-Fasern sowie Mischungen daraus als Ausgangsmaterial denkbar.

Aufgabe der vorliegenden Erfindung war es, ein in technischer, ökonomischer und ökologischer Hinsicht möglichst effizientes Verfahren zur Herstellung Cellulosefaser-basierter Trinkhalme zur Verfügung zu stellen. Außerdem war es Aufgabe der Erfindung, einen Cellulosefaser-basierten Trinkhalm bereitzustellen, welcher den Anforderungen der Konsumenten - wie beispielsweise Geschmacksneutralität - und der Verpackungs- und Lebensmittelindustrie sowie Aspekten der Nachhaltigkeit, wie z.B. Recyclingfähigkeit, Kompostierfähigkeit und biologische Abbaubarkeit gleichermaßen genügt.

Diese Aufgabe wird durch ein Herstellungsverfahren und einen Cellulosefaser-basierten Trinkhalm gemäß den Ansprüchen gelöst.

Das erfindungsgemäße Verfahren zur Herstellung von Cellulosefaser-basierten Trinkhalmen umfasst die Schritte:
- Bereitstellung eines Zellstoffmaterials,
- Herstellung zumindest einer das Zellstoffmaterial umfassenden, wässrigen Suspension und ohne Beimengung von Additiven in der Form von Nassfestmitteln zu der Suspension (3),
- Vergleichmäßigung der zumindest einen wässrigen Suspension und Vortrocknung zu zumindest einer wasserhaltigen Vliesbahn mit einer ersten Seite und einer zweiten Seite,
- Trocknung der zumindest einen wasserhaltigen Vliesbahn in mehreren Trocknungsschritten zu zumindest einer Papierbahn mit einer ersten Seite und einer zweiten Seite,
- Weiterverarbeitung der zumindest einen Papierbahn oder mehreren der Papierbahnen zu einem Cellulosefaser-basierten Trinkhalm, wobei zumindest die erste Seite der zumindest einen Vliesbahn vor, während oder nach einem der Trocknungsschritte und vor der Weiterverarbeitung zu einem Cellulosefaser-basierten Trinkhalm mit einer Linienlast von 80 kN/m bis 500 kN/m verdichtet wird.

Durch die zumindest einseitige Verdichtung der Vliesbahn wird bewirkt, dass ein aus einer erfindungsgemäßen Vliesbahn, respektive einer erfindungsgemäß hergestellten Papierbahn gefertigter Cellulosefaser-basierter Trinkhalm zumindest für die Dauer seines Einsatzes wasserbeständig bzw. wasserresistent ist. Es hat sich herausgestellt, dass die Verdichtung der Oberfläche der Vliesbahn eine Glättung der Cellulosefasern im Nahbereich der Oberfläche bewirkt. Die dadurch erzielte Verdichtung kommt einer Art Versiegelung gleich, welche jedoch völlig ohne Lacke, Beschichtungen oder ähnlichen Hilfsstoffen wirkt. Durch diese Art Versiegelung wird ein unerwünschtes bzw. ein zu rasches Eindringen von Flüssigkeiten in den Wandaufbau des Trinkhalms vermindert oder sogar verhindert. Ein vorzeitiges Aufweichen kann somit effektiv hintangehalten werden oder zumindest ausreichend lange hinausgezögert werden, sodass Funktion und Formbeständigkeit des Trinkhalms während dessen Einsatzdauer gewährleistet werden können. Es hat sich überraschenderweise gezeigt, dass zur Erzielung dieses "Versiegelungs-Effektes" eine einseitige Verdichtung und eine damit gegebenenfalls einhergehende Glättung der Vliesbahn, respektive der Papierbahn grundsätzlich ausreichend ist. Ob eine beidseitige Verdichtung zweckmäßig ist, hängt unter anderem vom spezifischen Anwendungsfall ab.

Dadurch, dass zur Bewirkung dieser Eigenschaften keinerlei nicht recycelbare Additive oder dergleichen zugesetzt werden müssen, ist ein erfindungsgemäß hergestellter Cellulosefaser-basierter Trinkhalm zudem auch auf einfache Art und Weise einem Recycling, respektive einem "Repulping", also einem Rückführen in eine wässrige Zellstoffsuspension zugänglich. Bei jeglichen Additiven, welche zu der wässrigen Suspension zugegeben werden, ist darauf zu achten, dass nur derartige Zuschlagsstoffe enthalten sind, welche im Hinblick auf eine wässrige Extraktionsanwendung, wie sie die Benutzung von Trinkhalmen jedenfalls darstellt, für einen Benutzer und die Umwelt unschädlich sind. Dies kann sowohl für Kalt- als auch für Heißextraktionsanwendungen gelten.

Ein erfindungsgemäß hergestellter Celluslosefaser-basierter Trinkhalm kann ohne einen Mehraufwand bzw. ohne zusätzliche aufwendige Verfahrensschritte einem Recycling zugeführt werden. Insbesondere, wenn durch den erfindungsgemäßen Prozess keine Zugabe von Additiven in der Form von Nassfestmitteln erforderlich ist, kann ein effizientes "Repulping" erleichtert werden.

Ein erfindungsgemäß hergestellter Cellulosefaser-basierter Trinkhalm ist nun um Wesentlichen dadurch gekennzeichnet, dass als Zellstoffmaterial eine Zellstoff-Mischung bestehend aus Langfaser-Sulfat-Zellstoff und Kurzfaser-Zellstoff, bevorzugt Kurzfaser-Sulfat-Zellstoff, mit einer längengewichteten, mittleren Faserlänge nach ISO 16065-2:2014 von 1,05 mm bis 2,50 mm bereitgestellt wird, dass die Zellstoff-Mischung aus 20 Gew.-% bis 80 Gew.-% Langfaser-Sulfat-Zellstoff und aus 20 Gew.-% bis 80 Gew.-% Kurzfaser-Zellstoff bereitgestellt wird, und dass zumindest die erste Seite der zumindest einen Vliesbahn im Zuge der Verdichtung thermisch behandelt wird, bevorzugt bei einer Temperatur von 90 °C bis 97 °C oder bei einer Temperatur von 200 °C bis 295 °C behandelt wird, wobei die Verdichtung der Oberfläche ohne Lacke, Beschichtungen oder ähnlichen Hilfsstoffen erreicht wird. Sulfat-Zellstoff ist dem Fachmann auch unter dem Begriff Kraft-Zellstoff bekannt. Eine Mischung aus Langfaser-Sulfat-Zellstoff und Kurzfaser-Zellstoff in den angegebenen Grenzen hat sich in der Praxis als besonders vorteilhaft zur Erzielung einer guten Verdichtbarkeit erwiesen. Eine zusätzlich zur Druckbeaufschlagung erfolgende thermische Behandlung kann sich auf vorteilhafte Art und Weise auf die Wasserbeständigkeit des erfindungsgemäß hergestellten Cellulosefaser-basierten Trinkhalmes auswirken. Dies kann dadurch erreicht werden, dass ein Wärmeeinfluss ein zusätzliches Glätten, respektive ein weiteres Verdichten der Oberfläche der Vlies- oder Papierbahn bewirken kann.

Ferner kann vorgesehen sein, dass zumindest eine Vliesbahn mittels eines Breitnipkalanders, aufweisend eine Heizwalze und eine mit der Heizwalze zusammenwirkende und einen Breitnip bildende Schuhwalze verdichtet wird, wobei die zumindest eine Vliesbahn mit ihrer der Heizwalze zugewandten ersten Seite durch den Breitnipkalander geführt wird. Eine derartige Bearbeitung mittels eines Breitnipkalanders, welcher auch als Schuhkalander bezeichnet wird, kann üblicherweise am Ende einer Trockenpartie erfolgen.

Darüber hinaus kann vorgesehen sein, dass zumindest eine Vliesbahn mittels einer oder mehrerer Anpresswalzen mit ihrer ersten Seite an die Oberfläche eines beheizten Trocknungszylinders gedrückt wird, wobei die zumindest eine Vliesbahn über einen Großteil des Umfangs des Trocknungszylinders geführt und zusätzlich mittels einer den Trocknungszylinder zumindest teilweise umgebenden Trockenhaube von außen beheizt wird. Sogenannte "MG-Papiere" ("machine-glazed" Papiere) oder auch satinierte Papiere sind auch mit niedrigen Grammaturen herstellbar und in der Regel gut bedruckbar.

Gemäß einer Weiterbildung ist es möglich, dass der zumindest einen Suspension als Additiv wenigstens ein Leimungsmittel bezogen auf die Aktivsubstanz des Leimungsmittels in einer Menge von 0,07 Gew.-% bis 1,0 Gew.-% bezogen auf 100 Gew.-% Gesamttrockenmasse der zumindest einen Suspension beigemengt wird. Die Beimengung von Leimungsmitteln zur zumindest einen wässrigen Suspension wird auch als Masseleimung bezeichnet.

Ferner kann es zweckmäßig sein, wenn der zumindest einen Suspension wenigstens ein Leimungsmittel ausgewählt aus einer Gruppe bestehend aus Alkenylbernsteinsäureanhydrid (ASA), Alkylketendimer (AKD), Harzleimen oder natürlichen Leimungsmitteln, oder eine Mischung aus Leimungsmitteln ausgewählt aus dieser Gruppe beigemengt wird. Die genannten Leimungsmittel können sich insbesondere vorteilhaft auf verschiedene Eigenschaften der Papierbahn, respektive des Cellulosefaser-basierten Trinkhalms auswirken. So kann die Beimengung dieser Leimungsmittel einen positiven Effekt auf den Kontaktwinkel der Papierbahn haben.

Darüber hinaus kann vorgesehen sein, dass die zumindest eine Suspension mit einer Konsistenz von 0,15 % bis 0,70 % hergestellt wird. Je nachdem, mittels welches speziellen Verfahrens der Verdichtungsschritt erfolgen wird, kann es vorteilhaft sein, wenn die wässrige Suspension als niedrigkonsistente Suspension mit einer Konsistenz von 0,15 % bis 0,30 % oder als hochkonsistente Suspension mit einer Konsistenz von bis zu 0,70 % hergestellt wird. Die jeweils gewählte Konsistenz kann vom Maschinentyp, der Faserstoffmischung, Trocknungsleistung der Maschine und anderen weiteren Parametern abhängen.

Des Weiteren kann vorgesehen sein, dass im Zuge der Weiterverarbeitung zu einem Cellulosefaser-basierten Trinkhalm eine oder mehrere der Papierbahnen übereinandergeschichtet und verbunden werden. Der spezifische Aufbau einer derartigen Schichtung kann an die speziellen Anforderungen der konkreten Anwendung angepasst werden.

Gemäß einer besonderen Ausprägung ist es möglich, dass jeweils die verdichtete erste Seite einer Papierbahn mit der unverdichteten zweiten Seite der darüber geschichteten weiteren Papierbahn kontaktiert wird.

Entsprechend einer vorteilhaften Weiterbildung kann vorgesehen sein, dass die Papierbahnen miteinander verklebt werden, wobei ein Kleber vollflächig oder abschnittsweise auf die kontaktierenden Seiten der Papierbahnen aufgetragen wird. Je nach Art des Klebers kann ein abschnittsweises Auftragen ausreichend sein, um einen dauerhaften Zusammenhalt während des Gebrauchs des Cellulosefaser-basierten Trinkhalms ausreichend sein. Für Heißanwendungen oder bei wiederholtem Gebrauch des Trinkhalms kann es jedoch auch von Vorteil sein, wenn der Kleber vollflächig oder zumindest auf einem Großteil der Kontaktfläche aufgetragen wird.

Ferner kann vorgesehen sein, dass die zumindest eine Papierbahn oder mehrere geschichtete und verbundene Papierbahnen im Zuge der Weiterverarbeitung zu einem Cellulosefaser-basierten Trinkhalm zu Papierstreifen konfektioniert werden, wobei ein Papierstreifen jeweils durch zwei Längskanten und zwei Querkanten begrenzt wird und wobei im Bereich der zwei Längskanten jeweils ein Überlappungsbereich ausgebildet ist, und dass durch Biegung eines Papierstreifens um eine Trinkhalmachse ein beidseitig offener, vorzugsweise zylindrischer Hohlkörper gebildet wird, wobei der Papierstreifen derart geformt wird, dass durch Überlappung der zwei Überlappungsbereiche ein Überlappungsabschnitt gebildet wird, und dass die zwei Überlappungsbereiche im Überlappungsabschnitt miteinander verklebt werden.

Darüber hinaus kann vorgesehen sein, dass der Papierstreifen derart geformt wird, dass seine zwei Längskanten im Wesentlichen parallel zur Trinkhalmachse verlaufen.

Vorteilhaft ist auch eine Ausprägung, gemäß welcher vorgesehen sein kann, dass der Papierstreifen derart geformt wird, dass die zwei Längskanten im Wesentlichen spiral- oder wendelförmig um die Trinkhalmachse verlaufen.

Ferner kann es zweckmäßig sein, wenn die erste Seite der zumindest einen Papierbahn vor der Weiterverarbeitung zu einem Cellulosefaser-basierten Trinkhalm mit lebensmittelechten und biologisch abbaubaren Farben bedruckt wird. So können auf den Cellulosefaser-basierten Trinkhalm individuelle Designs, Marken, etc. aufgebracht werden.

Erfindungsgemäß ist auch ein Cellulosefaser-basierter Trinkhalm vorgesehen, welcher insbesondere nach einem Verfahren gemäß einem der Ansprüche 1 bis 16 hergestellt ist und einen beidseitig offenen, vorzugsweise zylindrischen Hohlkörper mit einer Mantelaußenfläche und einer Mantelinnenfläche umfasst. Dabei ist vorgesehen, dass der Hohlkörper durch zumindest einen geformten Papierstreifen gebildet ist, wobei der zumindest ein Papierstreifen aus zumindest einer Papierbahn mit zumindest einer verdichteten ersten Seite konfektioniert ist.

Durch die Verwendung einer zumindest einseitig verdichteten Papierbahn wird bewirkt, dass ein daraus hergestellter Cellulosefaser-basierter Trinkhalm zumindest für die Dauer seines Einsatzes wasserbeständig bzw. wasserresistent ist. Es hat sich herausgestellt, dass die Verdichtung der Oberfläche der zumindest einen Papierbahn eine Glättung der Cellulosefasern im Nahbereich der Oberfläche bewirkt. Die dadurch erzielte Verdichtung kommt einer Art Versiegelung gleich, welche jedoch völlig ohne Lacke, Beschichtungen oder ähnlichen Hilfsstoffen wirkt. Durch diese Art Versiegelung wird ein unerwünschtes bzw. ein zu rasches Eindringen von Flüssigkeiten in den Wandaufbau des Trinkhalms vermindert oder sogar verhindert. Ein vorzeitiges Aufweichen kann somit effektiv hintangehalten werden oder zumindest ausreichend lange hinausgezögert werden, sodass Funktion und Formbeständigkeit des Trinkhalms während dessen Einsatzdauer gewährleistet werden können. Es hat sich überraschenderweise gezeigt, dass zur Erzielung dieses "Versiegelungs-Effektes" eine einseitige Verdichtung und eine damit gegebenenfalls einhergehende Glättung der Vliesbahn, respektive der Papierbahn grundsätzlich ausreichend ist. Ob eine beidseitige Verdichtung zweckmäßig ist, hängt unter anderem vom spezifischen Anwendungsfall ab.

Dadurch, dass zur Bewirkung dieser Eigenschaften keinerlei nicht recycelbare Additive oder dergleichen zugesetzt werden müssen, ist ein erfindungsgemäßer Cellulosefaser-basierter Trinkhalm zudem auch auf einfache Art und Weise einem Recycling, respektive einem "Repulping", also einem Rückführen in eine wässrige Zellstoffsuspension zugänglich. Bei jeglichen Additiven, welche zu der wässrigen Suspension zugegeben werden, ist darauf zu achten, dass nur derartige Zuschlagsstoffe enthalten sind, welche im Hinblick auf eine wässrige Extraktionsanwendung, wie sie die Benutzung von Trinkhalmen jedenfalls darstellt, für einen Benutzer und die Umwelt unschädlich sind. Dies kann sowohl für Kalt- als auch für Heißextraktionsanwendungen gelten.

Ein erfindungsgemäßer Celluslosefaser-basierter Trinkhalm kann ohne einen Mehraufwand bzw. ohne zusätzliche aufwendige Verfahrensschritte einem Recycling zugeführt werden. Insbesondere, wenn durch den erfindungsgemäßen Prozess keine Zugabe von Additiven in der Form von Nassfestmitteln erforderlich ist, kann ein effizientes "Repulping" erleichtert werden.

Des Weiteren kann vorgesehen sein, dass die verdichtete erste Seite der zumindest einen Papierbahn einen Cobb 1800s Wert gemäß ISO 535:2014 von 24 g/m² bis 62 g/m² aufweist.

Aufgrund der Tatsache, dass der Cobb 1800s Wert gemäß ISO 535:2014 einen Absolutwert an Wasseraufnahmevermögen eines Papiers darstellt, und die Grammatur des Papiers dabei eine wesentliche Rolle spielen kann bzw. einen wesentlichen Einfluss auf diesen Absolutwert haben kann, kann für eine bessere Vergleichbarkeit zwischen verschiedenen Papieren auch ein prozentueller Wassergehalt über den gesamten Grammaturbereich aussagekräftig für eine Charakterisierung der Papiereigenschaften sein. Ein solcher prozentueller Wassergehalt kann aus dem Verhältnis zwischen einem gemessenen Cobb 1800s Wert gemäß ISO 535:2014 und der Grammatur des Papiers rechnerisch ermittelt werden. So kann insbesondere ein prozentueller Wassergehalt von 35 % bis 48 % für eine Papierbahn vorteilhaft sein - dies unter der Annahme, dass 7 % Wasser im Papier als Ausgleichsfeuchte bei einer Lagerung im Klima bei 23 °C ± 1 °C und 50 % ± 2 % relativer Luftfeuchte gemäß ISO 187:1990 vorhanden sind. Zur beispielhaften Erläuterung sind nachfolgend drei Rechenbeispiele für verschiedene Papierbahnen angeführt:

### Beispiel 1:

Grammatur bei Lagerung im Normklima bei 23 °C ± 1 °C und 50 % ± 2 % relativer Luftfeuchte gemäß ISO 187:1990 = 40,0 g/m²
Cobb 1800s Wert gemäß ISO 535:2014 = 26,2 g/m²
Grammatur des Papiers nach dem Cobb 1800s Test = 66,2 g/m²
Gesamtwassergehalt im Papier nach dem Cobb 1800s Test = ((40,0/100*7)+26,2)/66,2 *100 = 43,8 %

### Beispiel 2:

Grammatur bei Lagerung im Normklima bei 23 °C ± 1 °C und 50 % ± 2 % relativer Luftfeuchte gemäß ISO 187:1990 = 60,0 g/m²
Cobb 1800s Wert gemäß ISO 535:2014 = 33,3 g/m²
Grammatur des Papiers nach dem Cobb 1800s Test = 93,3 g/m²
Gesamtwassergehalt im Papier nach dem Cobb 1800s Test = 40,2 %

### Beispiel 3:

Grammatur bei Lagerung im Normklima bei 23 °C ± 1 °C und 50 % ± 2 % relativer Luftfeuchte gemäß ISO 187:1990 = 120,0 g/m²
Cobb 1800s Wert gemäß ISO 535:2014 = 59,7 g/m²
Grammatur des Papiers nach dem Cobb 1800s Test = 179,7 g/m²
Gesamtwassergehalt im Papier nach dem Cobb 1800s Test = 37,9 %

Zudem kann es zweckmäßig sein, wenn ein Differenzbetrag eines Cobb 1800s Werts gemäß ISO 535:2014 zwischen der verdichteten ersten Seite und der nicht oder weniger stark verdichteten zweiten Seite maximal 3 g/m² beträgt. Mit weniger stark verdichtet ist gemeint, dass die zweite Seite im Vergleich zur ersten Seite weniger stark verdichtet ist, da diese beispielsweise nicht gegen eine glatte Oberfläche gedrückt wird. Entsprechend der Herstellungsverfahren und Maschinenkonzepte können erfindungsgemäße Papiere mit Grammaturen vorzugsweise von 22 g/m² bis 200 g/m² nach ISO 536:2012 für die Herstellung von Cellulosefaser-basierten Trinkhalmen herangezogen werden. Grundsätzlich ist jedoch selbstverständlich auch die Verwendung von Papieren mit geringeren, aber auch mit auch höheren Grammaturen denkbar und gegebenenfalls zweckmäßig.

Gemäß einer besonderen Ausprägung ist es möglich, dass die verdichtete erste Seite der zumindest einen Papierbahn eine Bendtsen-Rauigkeit gemäß ISO 8791-2:2013 von 30 ml/min bis 250 ml/min aufweist.

Entsprechend einer vorteilhaften Weiterbildung kann vorgesehen sein, dass die zumindest eine Papierbahn einen Glanz-Wert gemäß TAPPI T 480:2015 von 20 % bis 35 % aufweist. Dabei kann es insbesondere bei einem Fertigungsverfahren mit Schuhkalandern von Vorteil sein, wenn ein Glanz-Wert gemäß TAPPI T 480:2015 von 21 % bis 25 % beträgt. Bei der Fertigung von MG-Papieren kann es zweckmäßig sein, wenn ein Glanz-Wert gemäß TAPPI T 480:2015 von 24 % bis 33 % beträgt.

Insbesondere kann es vorteilhaft sein, wenn die verdichtete erste Seite der zumindest einen Papierbahn einen statischen Kontaktwinkel gemäß ISO 19403-2:2020 mit Wasser als verwendete Prüfflüssigkeit von 100° bis 120° aufweist.

Es kann auch von Vorteil sein, wenn ein Differenzbetrag eines statischen Kontaktwinkels gemäß ISO 19403-2:2020 unter Verwendung von Wasser als Prüfflüssigkeit zwischen der verdichteten ersten Seite und der nicht oder weniger stark verdichteten zweiten Seite maximal 6° beträgt. Mit weniger stark verdichtet ist gemeint, dass die zweite Seite im Vergleich zur ersten Seite weniger stark verdichtet ist, da diese beispielsweise nicht gegen eine glatte Oberfläche gedrückt wird.

Ferner kann vorgesehen sein, dass zumindest zwei Papierbahnen derart angeordnet sind, dass die erste Seite der ersten Papierbahn die Mantelaußenfläche des Hohlkörpers bildet und dass die erste Seite der zweiten Papierbahn die Mantelinnenfläche des Hohlkörpers bildet.

Zum besseren Verständnis der Erfindung wird diese anhand der nachfolgenden Figuren näher erläutert.

Es zeigen jeweils in stark vereinfachter, schematischer Darstellung:
Fig. 1 ein Ausführungsbeispiel eines Verfahrensschemas zur Herstellung einer Vliesbahn und deren Trocknung zu einer Papierbahn;
Fig. 2 ein weiteres Ausführungsbeispiel eines Verfahrensschemas zur Herstellung einer Vliesbahn und deren Trocknung zu einer Papierbahn;
Fig. 3 drei übereinander geschichtete Papierbahnen in dreidimensionaler Explosionsansicht;
Fig. 4 eine zu einem Papierstreifen konfektionierte weitere Papierbahn;
Fig. 5 einen Cellulosefaser-basierten Trinkhalm in dreidimensionaler Darstellung;
Fig. 6 einen weiteren Cellulosefaser-basierten Trinkhalm in dreidimensionaler Darstellung;
Fig. 7 eine übereinander geschichtete bzw. gefaltete Papierbahn in dreidimensionaler Ansicht.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Das Verfahren zur Herstellung von Cellulosefaser-basierten Trinkhalmen 1 beginnt wie an sich bekannt mit der Herstellung einer ein Zellstoffmaterial 2 umfassenden, wässrigen Suspension 3 unter optionaler Beimengung von Additiven 4.

Dem Fachmann ist hinlänglich bekannt, wie eine Herstellung des Zellstoffmaterials 2 erfolgen kann, weshalb die entsprechenden möglichen Verfahrensschritte nicht im Detail beschrieben werden, respektive auch nicht figürlich dargestellt sind. Ein möglicher Prozessauflauf sei der Vollständigkeit halber an dieser Stelle lediglich kurz umrissen. Als Zellstoffmaterial 2 kann dabei vorteilhafterweise eine Zellstoff-Mischung bestehend aus Langfaser-Sulfat-Zellstoff und Kurzfaser-Zellstoff, bevorzugt Kurzfaser-Sulfat-Zellstoff, mit einer längengewichteten, mittleren Faserlänge nach ISO 16065-2:2014 von 1,05 mm bis 2,5 mm bereitgestellt werden. Die Zellstoff-Mischung kann aus 20 bis 80 Gew.-% Langfaser-Sulfat-Zellstoff und aus 20 bis 80 Gew.-% Kurzfaser-Zellstoff, bevorzugt Kurzfaser-Sulfat-Zellstoff, zusammengesetzt sein. Als Ausgangsstoff zur Herstellung des Zellstoffmaterials 2 kann zum Beispiel eine Zellstoff-Mischung aus zerkleinertem Hartholz als Sulfat-Zellstoff und aus zerkleinertem Weichholz als Sulfat-Zellstoff eingesetzt werden. Natürlich kann es sich auch um eine Mischung aus unterschiedlichen, zerkleinerten Harthölzern und Weichhölzern handeln. Diese Zellstoff-Mischung wird durch einen Prozess umfassend chemisches Behandeln des zerkleinerten ersten und zweiten Zellstoffs in einem Zellstoffkocher aufbereitet. Je nach Anforderung kann es zweckmäßig sein, wenn nach der chemischen Behandlung eine mechanische Bearbeitung und Zerfaserung einer wässrigen Feststoffsuspension der Zellstoff-Mischung in einem Hochkonsistenz-Zerfaserer durchgeführt wird. Eine Konsistenz der Feststoffsuspension vor der mechanischen Bearbeitung und Zerfaserung in dem Hochkonsistenz-Zerfaserer kann zum Beispiel auf 25 % bis 40 % eingestellt werden. Eine derartige Zerfaserung in einem Hochkonsistenz-Zerfaserer dient unter anderem einer Absenkung des sogenannten Splitteranteils der Zellstoff-Mischung, also der Auflösung von noch holzähnlichen Zellstoff-Agglomeraten. Zudem kann es auch zweckmäßig sein, wenn nach der ersten mechanischen Bearbeitung und Zerfaserung in dem Hochkonsistenz-Zerfaserer eine mechanische Bearbeitung und Mahlung der Zellstoff-Mischung bzw. einer wässrigen Feststoffsuspension der Zellstoff-Mischung in einem Niedrigkonsistenz-Refiner durchgeführt wird. Eine Konsistenz der Feststoffsuspension vor der mechanischen Bearbeitung und Mahlung in dem Niedrigkonsistenz-Refiner kann zweckmäßigerweise auf 2 % bis 6 % eingestellt werden. Es kann durchaus auch vorgesehen sein, dass lediglich eine mechanische Bearbeitung der Zellstoff-Mischung in einem Hochkonsistenz-Zerfaserer durchgeführt wird. Genauso kann es in anderen Fällen aber auch sinnvoll sein, dass eine Zerfaserung in einem Hochkonsistenz-Zerfaserer erübrigt wird und lediglich eine mechanische Bearbeitung der Zellstoff-Mischung in einem Niedrigkonsistenz-Refiner durchgeführt wird. Die spezifischen Mahlleistungen der einzelnen Mahlstufen sind an die gewählte Zellstoffmischung der gewünschten Papierparameter anzupassen.

Die Beschreibung der Figuren 1 und 2 erfolgt nachfolgend soweit als sinnvoll und möglich in einer Zusammenschau, um unnötige Wiederholungen zu vermeiden, wobei für gleiche Teile gleiche Bezugszeichen verwendet werden. Die Figuren 1 und 2 zeigen dabei jeweils ein Ausführungsbeispiel eines Verfahrensschemas zur Herstellung einer Vliesbahn 5 und deren Trocknung zu einer Papierbahn 8.

Unabhängig davon, wie eine Aufbereitung der Zellstoff-Mischung zur Bereitstellung eines Zellstoffmaterials 2 durchgeführt wird, erfolgt zur weiteren Verarbeitung des Zellstoffmaterials 2 eine Herstellung zumindest einer das Zellstoffmaterial 2 umfassenden, wässrigen Suspension 3. Dieser Verfahrensschritt ist zum Beispiel in Figur 1 und 2 mittels eines Tanks 28 mit Rührwerk veranschaulicht. Insbesondere können dieser zumindest einen wässrigen Suspension 3 verschiedene in der Papiertechnologie übliche Additive 4 bzw. Zuschlagstoffe und Hilfsstoffe, wie etwa Füllstoffe, Stärke etc. beigemengt werden. Es kann der zumindest einen Suspension 3 als Additiv 4 wenigstens ein Leimungsmittel bezogen auf die Aktivsubstanz des Leimungsmittels in einer Menge von 0,07 Gew.-% bis 1,0 Gew.-% bezogen auf 100 Gew.-% Gesamttrockenmasse der zumindest einen Suspension 3 beigemengt werden. Leimungsmittel können dabei ausgewählt aus einer Gruppe bestehend aus Alkenylbernsteinsäureanhydrid (ASA), Alkylketendimer (AKD), Harzleimen oder natürlichen Leimungsmitteln, oder eine Mischung aus Leimungsmitteln ausgewählt aus dieser Gruppe sein.

Unabhängig davon kann eine Konsistenz der zumindest einen wässrigen Suspension 3 vor der Vergleichmäßigung und Vortrocknung zu zumindest einer wasserhaltigen Vliesbahn 5 mit einer ersten Seite 6 und einer zweiten Seite 7 auf einen Wert von 0,15 % bis 0,8 %, vorzugsweise von 0,3 % bis 0,7 % eingestellt werden. Die Weiterverarbeitung dieser zumindest einen wässrigen Suspension 3 kann sodann wie an sich bekannt mittels einer Papiermaschine 29 erfolgen, wie dies im Folgenden anhand der Figuren 1 und 2 grob schematisch beschrieben wird. Üblicherweise können Papiermaschinen 29 eine Siebpartie 30, eine Pressenpartie 31 und eine Trockenpartie 32 umfassen, wobei es sich bei jedem dieser Prozessschritte um Trocknungs- bzw. Entwässerungsvorgänge handelt. Erfindungsgemäß ist vorgesehen, dass zumindest die erste Seite 6 der zumindest einen Vliesbahn 5 vor, während oder nach einem der Trocknungsschritte und vor der Weiterverarbeitung zu einem Cellulosefaser-basierten Trinkhalm 1 mit einer Linienlast von 80 kN/m bis 500 kN/m verdichtet wird. Dieser Verdichtungsschritt kann entweder in einem einzigen Nip, also Verdichtungsschritt, oder in mehreren hintereinander angeordneten Nips jeweils mit den angegebenen Linienlasten erzeugt werden. Zudem kann es zweckmäßig sein, wenn zumindest die erste Seite 6 der zumindest einen Vliesbahn 5 im Zuge dieser Verdichtung thermisch behandelt wird. Mit anderen Worten ist damit gemeint, dass im selben Prozessschritte gleichzeitig mit der Druckbeaufschlagung eine thermische Beeinflussung erfolgen kann.

Wie in den Figuren 1 und 2 dargestellt ist, kann die zumindest eine wässrige Suspension 3 umfassend das Zellstoffmaterial 2 wie an sich bekannt auf ein umlaufendes Endlossieb 33 einer Siebpartie 30 aufgebracht werden. In einer solchen Siebpartie 30 erfolgt eine Vergleichmäßigung der zumindest einen wässrigen Suspension 3 und deren Vortrocknung zu zumindest einer wasserhaltigen Vliesbahn 5. Das Endlossieb 33 kann hierbei über Entwässerungsmittel 34 der Siebpartie 30 geführt werden, welche Entwässerungsmittel 34 zum Beispiel durch Saugleisten gebildet sein können. Grundsätzlich kann eine Entwässerung in einer Siebpartie 30 auch lediglich mittels Schwerkraft erfolgen. Zusätzlich kann aber zum Beispiel je nach Ausführung einer Siebpartie 30 die Entwässerung bzw. Vortrocknung der zumindest einen Vliesbahn 5 durch Erzeugung eines Unterdrucks unterstützt werden. Die zumindest eine erste Vliesbahn 5 umfassend das Zellstoffmaterial 2 kann mittels der Siebpartie 30 zum Beispiel auf einen Wassergehalt von 75 Gew.-% bis 85 Gew.-% vorgetrocknet werden.

Nachfolgend kann die zumindest eine Vliesbahn 5 wie in den Figuren 1 und 2 dargestellt mittels einer Pressenpartie 31 weiter entwässert, respektive weiter getrocknet werden. Die Vliesbahn 5 kann gemäß Figur 1 zwischen Walzen 35 der Pressenpartie 31 hindurchgeführt werden und dadurch unter Druck weiter entwässert werden. Zusätzlich kann die weitere Trocknung mittels saugfähigem Stützmaterial 36 unterstützt werden. Hierzu können, wie an sich bekannt ist, zum Beispiel Filzmatten eingesetzt werden. Eine Pressenpartie 31 gemäß Figur 1 kann wie an sich bekannt mehr als nur zwei Walzen 35 umfassen, insbesondere können mehrere durch Walzen 35 gebildete Walzenpaare nacheinander angeordnet sein. Ein Wassergehalt der Vliesbahn 5 nach Hindurchführung durch eine Pressenpartie 31 kann zum Beispiel ca. 45 Gew.-% bis 65 Gew.-% bezogen auf die Gesamtmasse der Vliesbahn 5 betragen.

Nach der Pressenpartie 31 kann gemäß Figur 1 als Trockenpartie 32 oder als Teil einer Trockenpartie 32 ein sogenannter Slalomtrockner 37 angeordnet sein. Ein Slalomtrockner 37 kann wie in der Figur 1 dargestellt zahlreiche rotierende Trocknungszylinder 15 umfassen, über welche die zumindest eine Vliesbahn 5 geführt werden kann. Die Trocknungszylinder 15 können direkt beheizt sein. Zum Beispiel können nicht näher dargestellte Heizkanäle zur Durchleitung von Heißdampf in den Trocknungszylinder 15 ausgebildet sein. Alternativ ist zum Beispiel auch eine Beheizung der Trocknungszylinder 15 mittels einer elektrischen Widerstandsheizung möglich. Eine Temperatur der Trocknungszylinder 15 einer Trockenpartie 32 kann zum Beispiel in Hindurchführungsrichtung der zumindest einen Vliesbahn 5 sukzessive steigen. Die Vliesbahn 5 kann mittels des Slalomtrockners 37 beispielsweise auf einen Wassergehalt von 1 Gew.-% bis 10 Gew.-% getrocknet werden.

Zur erfindungsgemäßen Verdichtung mit einer Linienlast von bevorzugt 210 kN/m bis 370 kN/m kann in der Trockenpartie 32 im Anschluss an einen Slalomtrockner 37 ein sogenannter Breitnipkalander 9 oder auch Schuhkalander mit einer Schuhlänge von beispielsweise 50 mm und einer Schuhkippung von 24 % zur weiteren Trocknung und Verdichtung der Vliesbahn 5 vorgesehen sein. Zur erfindungsgemäßen Verdichtung mit einer Linienlast von bevorzugt 380 kN/m bis 490 kN/m kann in einem Schuhkalander beispielsweise auch eine Schuhlänge von 75 mm und einer Schuhkippung von 24 % vorgesehen sein.

Ein Breitnipkalander 9 kann im Wesentlichen durch eine Heizwalze 10 und durch eine mit der Heizwalze 10 zusammenwirkende Schuhwalze 12 gebildet sein. Die Schuhwalze 12 kann als ein flexibles Gegendruckelement zur Heizwalze 10 wirken und einen umlaufenden Mantel 38 aufweisen. Dieser umlaufende Mantel 38 wirkt mit der Heizwalze 10 zusammen und bildet einen Breitnip 11. Die der Heizwalze 10 zugewandte erste Seite 6 der zumindest einen Vliesbahn 5 wird durch das Durchführen zwischen Heizwalze 10 und Schuhwalze 12 satiniert. Das bedeutet, die Vliesbahn 5 wird zugleich mit erhöhtem Druck verdichtet und mit einer erhöhten Temperatur beaufschlagt. Temperaturen an der Oberfläche der Heizwalze können beispielsweise von ca. 250 °C bis 295 °C betragen. Die Temperatur kann beispielsweise mittels eines Thermoöls mit einer entsprechend höheren Ölvorlauftemperatur erzielt werden. Zur weiteren Stabilisierung der Oberflächentemperaturen können auch andere Heizelemente wie beispielsweise eine Induktionsheizung vorgesehen sein. Grundsätzlich ist auch denkbar, jedoch nicht figürlich dargestellt, dass ein zweiter, vorteilhafterweise baugleicher Breitnipkalander 9 vorgesehen ist, welcher derart in der Papiermaschine 29 angeordnet ist, dass eine sogenannte Satinierung der zweiten Seite 7 zusätzlich zur Satinierung der ersten Seite 6 der zumindest einen Vliesbahn 5 erfolgen kann.

Es ist auch denkbar, dass nach der Siebpartie 30 eine verfahrenstechnische Kombination aus Pressenpartie 31 und Trockenpartie 32 vorgesehen ist, mittels welcher die erfindungsgemäße Verdichtung mit einem Liniendruck von ca. 80 kN/m in einer ersten Schuhpresse, in einer zweiten Glättpresse mit ca. 90 kN/m und in einer dritten Glättpresse mit ca. 100 kN/m erfolgen kann. Die Oberflächentemperatur des Glättzylinders kann beispielsweise etwa 94 °C betragen. Diese denkbare Ausführung ist durch Figur 2 grob schematisch dargestellt. Alternativ zur Ausführungsvariante gemäß Figur 1 ist durch die Figur 2 eine Entwässerung, Verdichtung bzw. Druckbeaufschlagung mittels eines sogenannten Yankee-Zylinders 39 gezeigt. Papiere, welche mittels einer derartigen oder einer vergleichbaren Anordnung hergestellt werden, werden in der Fachwelt üblicherweise als "machine-glazed" oder "MG-Papiere" bezeichnet. Als Bestandteil einer Papiermaschine 29 zeigt Figur 2 somit eine kombinierte Pressenpartie 31 und Trockenpartie 32 in der Ausbildung eines Yankee-Zylinders 39 mit aufgesetzter Trockenhaube 16 bzw. Gastrockenhaube. Die an einem Abnahmefilz haftende zumindest eine Vliesbahn 5 wird mit deren ersten Seite 6 durch zwei Anpresswalzen 13 an die Oberfläche 14 des dampfbeheizten Yankee-Zylinders 39 angedrückt und durch zusätzliches Aufblasen von Heißluft mittels der Trockenhaube 16 weiter oder fertig getrocknet.

Den Abschluss der exemplarisch gezeigten Papiermaschinen 29 gemäß den Figuren 1 und 2 stellt dabei jeweils ein Aufwickler 40 dar, mittels welchem die fertige zumindest eine Papierbahn 8 auf eine Rolle aufgewickelt werden kann. Es ist jedoch alternativ auch denkbar und gegebenenfalls auch zweckmäßig, wenn die zumindest eine Papierbahn 8 direkt einer weiteren Verarbeitung oder Konfektionierung zugeführt wird.

Je nachdem, wie eine Papiermaschine 29 aufgebaut ist, kann die zumindest eine Suspension 3 mit einer Konsistenz von 0,15 % bis 0,70 % hergestellt sein. Dabei sind für Anordnungen in Anlehnung an Figur 1 mit einem Breitnipkalander 9 sowohl hochkonsistente, als auch niederkonsistente Suspensionen 3 einsetzbar, während für eine Anordnung in Anlehnung an die Figur 2 mit einem Yankee-Zylinder 39 eine niederkonsistente Suspension 3 mit einer Konsistenz von 0,15 % bis 0,30 % zweckmäßiger sein kann.

Zur Herstellung von Cellulosefaser-basierten Trinkhalmen 1 aus zumindest einer Papierbahn 8 sind dem Fachmann eine Vielzahl verschiedener Verfahren hinlänglich bekannt, weshalb auf die möglichen Verfahrensschritte nicht im Detail eingegangen wird.

Vorteilhafterweise können eine, aber auch mehrere, vorzugsweise drei oder auch vier der erfindungsgemäß hergestellten Papierbahnen 8 zu einem Cellulosefaser-basierten Trinkhalm 1 weiterverarbeitet werden. Im Zuge der Weiterverarbeitung können dabei eine oder mehrere aus demselben Zellstoffmaterial 2 hergestellte Papierbahnen 8, also mehrere idente Papierbahnen 8 übereinander geschichtet werden. Es ist aber auch denkbar und hat sich als besonders vorteilhaft erwiesen, wenn mehrere aus unterschiedlichen Zellstoffmaterialien 2 hergestellte und damit hinsichtlich ihrer technischen Eigenschaften verschiedene Papierbahnen 8 übereinander geschichtet und verbunden werden.

Eine einzelne Papierbahn 8 kann beispielsweise auch durch eine entsprechende einfache oder auch mehrfache Faltung weiterverarbeitet werden. So kann eine einzelne Papierbahn 8 beispielsweise mehrfach zickzackförmig bzw. mäanderförmig verlaufend gefaltet werden, sodass eine quasi mehrlagige bzw. übereinander geschichtete Papierbahn 8 gebildet wird. Diese denkbare Ausführungsform ist durch die Figur 7 in einer schematischen dreidimensionalen Ansicht gezeigt. Bei einer derartigen Faltung kontaktieren jeweils die verdichtete erste Seite 6 miteinander und die unverdichtete zweite Seite 7 miteinander. Auch aus diesem Ausführungsbeispiel kann in weiterer Folge ein ähnlicher Papierstreifen 18, wie durch die Figur 4 exemplarisch skizziert und nachfolgend beschrieben, gefertigt werden. Ein derartig gefalteter Papierstreifen bestehend aus dem erfindungsgemäßen Papier kann mittels entsprechend gewählter Klebestellen mit Hilfe eines Klebers 17 in seiner Lage fixiert werden. Ein Kleber 17 - welcher in der Figur 7 nicht explizit dargestellt ist - kann dazu beispielsweise vollflächig, punktförmig, oder auch streifenförmig zwischen den gefalteten Lagen aufgebracht werden.

Die Figur 3 zeigt drei übereinander geschichtete Papierbahnen 8 in dreidimensionaler Explosionsansicht. Selbstverständlich kann auch eine geringere oder höhere Anzahl an Papierbahnen 8 vorgesehen sein. Dabei kann es zweckmäßig sein, wenn die oberste dargestellte der drei Papierbahnen 8 auf einer Papiermaschine 29 mit einem Breitnipkalander 9 verdichtet wurde und wenn die mittlere und die untere Papierbahn 8 auf einer MG-Maschine mittels eines Yankee-Zylinders 39 verdichtet wurden. Auch eine Anordnung von drei geschichteten Papierbahnen 8 mit einer mittels eines Yankee-Zylinders 39 verdichteten, obersten Papierbahn 8 und mit jeweils einer mittels eines Breitnipkalanders 9 verdichteten mittleren und unteren Papierbahn 8 kann zweckmäßig sein. Dabei können die Papierbahnen 8 wie in Figur 3 dargestellt derart übereinander geschichtet werden, dass jeweils die verdichtete erste Seite 6 einer Papierbahn 8 die unverdichtete zweite Seite 7 der darüber geschichteten weiteren Papierbahn 8 kontaktiert. Alternativ, jedoch nicht figürlich gezeigt kann es aber auch von Vorteil sein, wenn die Papierbahnen 8 derart übereinander geschichtet werden, dass jeweils die verdichtete erste Seite 6 der beiden äußeren Papierbahnen 8 außen liegen. An dieser Stelle sei angemerkt, dass eine unverdichtete zweite Seite 7 auch eine im Vergleich zur verdichteten ersten Seite 6 weniger stark verdichtete Seite sein kann.

Alternativ, jedoch ebenfalls nicht figürlich dargestellt, kann es auch von Vorteil sein, wenn in einer Anordnung aus mehreren Papierbahnen 8 zumindest eine Lage aus dem erfindungsgemäß hergestellten Papier gefertigt ist. Insbesondere kann es auch zweckmäßig sein, wenn vor allem eine der beiden außenliegenden, d.h. eine der beiden direkt mit einer Trinkflüssigkeit kontaktierenden, Papierbahnen 8 gemäß dem erfindungsgemäßen Verfahren hergestellt ist. Es kann aber auch vorteilhaft sein, dass beide der fertigen Cellulosefaser-basierten Trinkhalm 1 außenliegenden Papierbahnen 8 gemäß dem erfindungsgemäßen Verfahren hergestellt sind. Dabei kann es zweckmäßig sein, wenn jeweils die verdichtete erste Seite 6 im direkten Kontakt mit einer Flüssigkeit steht. Durch eine gezielte Anordnung der Papierbahnen 8 können auf vorteilhafte Art und Weise verschiedene Parameter bzw. Produkteigenschaften, wie beispielsweise optische Eigenschaften wie Glanz, Bedruckbarkeit, Haptik und dergleichen, entsprechend eingestellt werden.

Die Papierbahnen 8 können miteinander verklebt werden, wobei ein Kleber 17 vollflächig oder abschnittsweise auf die kontaktierenden Seiten 6, 7 der Papierbahnen 8 aufgetragen werden kann. In der Figur 3 ist gezeigt, dass der Kleber 17 streifenförmig und annähernd symmetrisch auf jeweils eine Seite 6, 7 einer Papierbahn 8 aufgetragen werden kann. Natürlich ist es, je nach Anforderungen und Klebekraft, auch denkbar, dass der Kleber 17 vollflächig und auf jede kontaktierende Seite 6, 7 aufgetragen werden kann oder auch nur punktuell oder entlang der Blattränder. Insbesondere zur Erreichung einer Lebensmittelzulassung für den Cellulosefaser-basierten Trinkhalm 1 und im Hinblick auf etwaige Auslaugung von Inhaltstoffen aus dem Cellolosefaser-basierten Trinkhalm bei Kontaktierung mit kalten und/oder heißen Flüssigkeiten kann es wichtig sein, wenn als Kleber 17 ein lebensmittelechter, biologisch abbaubarer Leim tierischen und/oder pflanzlichen Ursprungs eingesetzt wird. Für eine unbedenkliche Verwendung für Papiere, Kartone und Pappen, welche für den direkten Lebensmittelkontakt vorgesehen sind, gelten unterschiedliche gesetzliche Anforderungen und Empfehlungen. Um nur einige relevante zu nennen, sind hierbei beispielsweise die Empfehlung XXXVI des Bundesinstituts für Risikobewertung, und weiters die Empfehlungen XXXVI/1 für Koch- und Heißfilterpapiere heranzuziehen. Die Verordnung (EG) Nr. 1935/2004 sowie das Lebensmittel-, Bedarfsgegenstände- und Futtermittelgesetzbuch seien an dieser Stelle auch beispielsweise genannt. Als nationale Regularien seien weiters Decreto Ministeriale 21 marzo 1973, Code of Federal Regulations, Food and Drugs (FDA), 21 CFR Ch. I (Ausgabe 1. April 2019), §§ 176.170 und 176.180, Regeling von de Minister von Volksgezondheid, Welzijn von 14 maart 2014, kenmerk 328583-117560-VGP, Warenwetregeling, Mercosure und chinesische Regularien genannt.

Eine einzelne Papierbahn 8, aber auch im Sinne der Figur 3 geschichtete Papierbahnen 8 können im Zuge der Weiterverarbeitung zu einem Cellulosefaser-basierten Trinkhalm 1 zu Papierstreifen 18 konfektioniert werden. Zur Veranschaulichung ist hierzu in der Figur 4 eine zu einem Papierstreifen 18 konfektionierte weitere Papierbahn 8 gezeigt. Ein Papierstreifen 18 kann jeweils durch zwei Längskanten 19 und zwei Querkanten 20 begrenzt werden, wobei im Bereich der zwei Längskanten 19 jeweils ein Überlappungsbereich 21 ausgebildet sein kann. Die Länge 41 eines derartigen Papierstreifens 18 kann dabei einem Vielfachen der Länge 25 eines fertigen Cellolosefaser-basierten Trinkhalmes 1 entsprechen. Mögliche Positionen für spätere Schnittbereiche sind in der Figur 3 durch strichlierte Linien dargestellt. Es kann auch sein, dass die erste Seite 6 der zumindest einen Papierbahn 8 vor der Weiterverarbeitung zu einem Cellulosefaser-basierten Trinkhalm 1 mit lebensmittelechten und biologisch abbaubaren Farben bedruckt wird.

Die Figuren 5 und 6 zeigen weiters zwei denkbare Ausführungsformen Cellulosefaser-basierter Trinkhalme 1 in dreidimensionaler Darstellung, wobei die Cellulosefaser-basierten Trinkhalme 1 einen beidseitig offenen, vorzugsweise zylindrischen Hohlkörper 23 mit einer Mantelaußenfläche 26 und einer Mantelinnenfläche 27 umfassen. Dabei ist vorgesehen, dass der Hohlkörper 23 durch zumindest einen geformten Papierstreifen 18 gebildet ist, wobei der zumindest eine Papierstreifen 18 aus zumindest einer Papierbahn 8 mit zumindest einer verdichteten ersten Seite 6 konfektioniert ist. Alternativ zu zylindrischen Hohlkörpern 23 sind beispielsweise auch Trinkhalme 1 mit einem gekanteten bzw. vieleckigen Querschnitt denkbar.

Durch Biegung eines Papierstreifens 18 um eine Trinkhalmachse 22 kann ein beidseitig offener, vorzugsweise zylindrischer Hohlkörper 23 gebildet werden, wobei der zumindest eine Papierstreifen 18 derart geformt werden kann, dass durch Überlappung der zwei Überlappungsbereiche 21 ein Überlappungsabschnitt 24 gebildet wird. Der zylindrische Hohlkörper 23 kann nachfolgend annähernd bzw. weitgehend radial zur Trinkhalmachse 22 in eine fertige Länge 25 von beispielsweise 5 cm bis 50 cm geschnitten werden. Dabei kann der zumindest eine Papierstreifen 18 derart geformt werden, dass seine zwei Längskanten 19 im Wesentlichen parallel zur Trinkhalmachse 22 verlaufen, so wie dies durch die Figur 5 schematisch gezeigt ist. Alternativ ist in Figur 6 gezeigt, dass es auch denkbar ist, dass die zwei Längskanten 19 im Wesentlichen spiral- oder wendelförmig um die Trinkhalmachse 22 verlaufen. Vorteilhafterweise können die zwei Überlappungsbereiche 21 im Überlappungsabschnitt 24 miteinander verklebt werden.

Zumindest zwei Papierbahnen 8 können derart angeordnet sein, dass die erste Seite 6 der ersten Papierbahn 8 die Mantelaußenfläche 26 des Hohlkörpers 23 bildet und dass die erste Seite 6 der zweiten Papierbahn 8 die Mantelinnenfläche 27 des Hohlkörpers 23 bildet. Es kann hierbei sein, dass eine oder mehrere weitere Papierbahnen 8 zwischen den beiden äußeren, d.h. zwischen der ersten und der zweiten Papierbahn 8 ausgebildet sind. Bei diesen innenliegenden bzw. zwischengeschichteten Papierbahnen 8 kann es sich sowohl um erfindungsgemäße Papierbahnen 8, als auch um verschiedenartige, weitere Papiere mit gegebenenfalls zusätzlichen, vorteilhaften Eigenschaften, handeln. Es kann auch sein, dass zumindest zwei Papierbahnen 8 derart angeordnet sind, dass die unverdichtete oder im Vergleich zur ersten Seite 6 weniger stark verdichtete zweite Seite 7 der ersten Papierbahn 8 die Mantelaußenfläche 26 des Hohlkörpers 23 bildet und dass die unverdichtete oder im Vergleich zur ersten Seite 6 weniger stark verdichtete zweite Seite 7 der zweiten Papierbahn 8 die Mantelinnenfläche 27 des Hohlkörpers 23 bildet.

Die verdichtete erste Seite 6 der zumindest einen Papierbahn 8, respektive der Papierbahnen 8 kann einen Cobb 1800s Wert gemäß ISO 535:2014 von 24 bis 62 g/m² aufweisen. Ein Differenzbetrag eines Cobb 1800s Werts gemäß ISO 535:2014 kann zwischen der verdichteten ersten Seite 6 und der nicht oder weniger stark verdichteten zweiten Seite 7 vorteilhafterweise maximal 4 g/m² betragen. Zudem kann die verdichtete erste Seite 6 der Papierbahn(en) 8 eine Bendtsen-Rauigkeit gemäß ISO 8791-2:2013 von 30 bis 250 ml/min aufweisen. Es kann auch von Vorteil sein, wenn die Papierbahn(en) 8 einen Glanz-Wert gemäß TAPPI 480 von 20 bis 35 % aufweisen. Des Weiteren kann die verdichtete erste Seite 6 der Papierbahn(en) 8 einen statischen Kontaktwinkel gemäß ISO 19403-2:2020 mit Wasser als Prüfflüssigkeit von 100° bis 120° aufweisen. Ein Differenzbetrag eines statischen Kontaktwinkels gemäß ISO 19403-2:2020 unter Verwendung von Wasser als Prüfflüssigkeit kann zwischen der verdichteten ersten Seite 6 und der nicht oder weniger stark verdichteten zweiten Seite 7 maximal 6° betragen.

**Bezugszeichenaufstellung**

| | | | |
|---|---|---|---|
| 1 | Cellulosefaser-basierter Trinkhalm | 34 | Entwässerungsmittel |
| 2 | Zellstoffmaterial | 35 | Walze |
| 3 | Suspension | 36 | Stützmaterial |
| 4 | Additiv | 37 | Slalomtrockner |
| 5 | Vliesbahn | 38 | Mantel |
| 6 | rste Seite | 39 | Yankee-Zylinder |
| 7 | weite Seite | 40 | Aufwickler |
| 8 | Papierbahn | 41 | Länge |
| 9 | Breitnipkalander | 42 | |
| 10 | Heizwalze | | |
| 11 | Breitnip | | |
| 12 | Schuhwalze | | |
| 13 | Anpresswalze | | |
| 14 | Oberfläche | | |
| 15 | Trocknungszylinder | | |
| 16 | Trockenhaube | | |
| 17 | Kleber | | |
| 18 | Papierstreifen | | |
| 19 | Längskante | | |
| 20 | Querkante | | |
| 21 | Überlappungsbereich | | |
| 22 | Trinkhalmachse | | |
| 23 | Hohlkörper | | |
| 24 | Überlappungsabschnitt | | |
| 25 | Länge | | |
| 26 | Mantelaußenfläche | | |
| 27 | Mantelinnenfläche | | |
| 28 | Tank | | |
| 29 | Papiermaschine | | |
| 30 | Siebpartie | | |
| 31 | Pressenpartie | | |
| 32 | Trockenpartie | | |
| 33 | Endlossieb | | |

## Patentansprüche

1. Verfahren zur Herstellung von Cellulosefaser-basierten Trinkhalmen (1) umfassend die Schritte:
- Bereitstellung eines Zellstoffmaterials (2),
- Herstellung zumindest einer das Zellstoffmaterial (2) umfassenden, wässrigen Suspension (3) und ohne Beimengung von Additiven in der Form von Nassfestmitteln zu der Suspension (3),
- Vergleichmäßigung der zumindest einen wässrigen Suspension (3) und Vortrocknung zu zumindest einer wasserhaltigen Vliesbahn (5) mit einer ersten Seite (6) und einer zweiten Seite (7),
- Trocknung der zumindest einen wasserhaltigen Vliesbahn (5) in mehreren Trocknungsschritten zu zumindest einer Papierbahn (8) mit einer ersten Seite (6) und einer zweiten Seite (7),
- Weiterverarbeitung der zumindest einen Papierbahn (8) oder mehreren der Papierbahnen (8) zu einem Cellulosefaser-basierten Trinkhalm (1),
wobei zumindest die erste Seite (6) der zumindest einen Vliesbahn (5) vor, während oder nach einem der Trocknungsschritte und vor der Weiterverarbeitung zu einem Cellulosefaser-basierten Trinkhalm (1) mit einer Linienlast von 80 kN/m bis 500 kN/m verdichtet wird,
**dadurch gekennzeichnet, dass**
als Zellstoffmaterial (2) eine Zellstoff-Mischung bestehend aus Langfaser-Sulfat-Zellstoff und Kurzfaser-Zellstoff, bevorzugt Kurzfaser-Sulfat-Zellstoff, mit einer längengewichteten, mittleren Faserlänge nach ISO 16065-2:2014 von 1,05 mm bis 2,50 mm bereitgestellt wird,
dass die Zellstoff-Mischung aus 20 Gew.-% bis 80 Gew.-% Langfaser-Sulfat-Zellstoff und aus 20 Gew.-% bis 80 Gew.-% Kurzfaser-Zellstoff bereitgestellt wird,
und dass zumindest die erste Seite (6) der zumindest einen Vliesbahn (5) im Zuge der Verdichtung thermisch behandelt wird, bevorzugt bei einer Temperatur von 90 °C bis 97 °C oder bei einer Temperatur von 200 °C bis 295 °C thermisch behandelt wird,
wobei die Verdichtung der Oberfläche ohne Lacke, Beschichtungen oder ähnlichen Hilfsstoffen erreicht wird.

2. Verfahren nach einem der Ansprüche 1 oder 2, **dadurch gekennzeichnet, dass** zumindest eine Vliesbahn (5) mittels eines Breitnipkalanders (9), aufweisend eine Heizwalze (10) und eine mit der Heizwalze (10) zusammenwirkende und einen Breitnip (11) bildende Schuhwalze (12) verdichtet wird, wobei die zumindest eine Vliesbahn (5) mit ihrer der Heizwalze (10) zugewandten ersten Seite (6) durch den Breitnipkalander (9) geführt wird.

3. Verfahren nach einem der Ansprüche 1 oder 2, **dadurch gekennzeichnet, dass** zumindest eine Vliesbahn (5) mittels einer oder mehrerer Anpresswalzen (13) mit ihrer ersten Seite (6) an die Oberfläche (14) eines beheizten Trocknungszylinders (15) gedrückt wird, wobei die zumindest eine Vliesbahn (5) über einen Großteil des Umfangs des Trocknungszylinders (15) geführt und zusätzlich mittels einer den Trocknungszylinder (15) zumindest teilweise umgebenden Trockenhaube (16) von außen beheizt wird.

4. Verfahren nach einem der Ansprüche 1 bis 3, **dadurch gekennzeichnet, dass** der zumindest einen Suspension (3) als Additiv (4) wenigstens ein Leimungsmittel bezogen auf die Aktivsubstanz des Leimungsmittels in einer Menge von 0,07 Gew.-% bis 1,0 Gew.-% bezogen auf 100 Gew.-% Gesamttrockenmasse der zumindest einen Suspension (3) beigemengt wird.

5. Verfahren nach einem der Ansprüche 1 bis 4, **dadurch gekennzeichnet, dass** der zumindest einen Suspension (3) wenigstens ein Leimungsmittel ausgewählt aus einer Gruppe bestehend aus Alkenylbernsteinsäureanhydrid (ASA), Alkylketendimer (AKD), Harzleimen oder natürlichen Leimungsmitteln, oder eine Mischung aus Leimungsmitteln ausgewählt aus dieser Gruppe beigemengt wird.

6. Verfahren nach einem der vorhergehenden Ansprüche, **dadurch gekennzeichnet, dass** die zumindest eine Suspension (3) mit einer Konsistenz von 0,15 % bis 0,70 % hergestellt wird.

7. Verfahren nach einem der vorhergehenden Ansprüche, **dadurch gekennzeichnet, dass** im Zuge der Weiterverarbeitung zu einem Cellulosefaser-basierten Trinkhalm (1) eine oder mehrere der Papierbahnen (8) übereinander geschichtet und verbunden werden.

8. Verfahren nach Anspruch 7, **dadurch gekennzeichnet, dass** jeweils die verdichtete erste Seite (6) einer Papierbahn (8) mit der unverdichteten zweiten Seite (7) der darüber geschichteten weiteren Papierbahn (8) kontaktiert wird.

9. Verfahren nach einem der Ansprüche 7 oder 8, **dadurch gekennzeichnet, dass** die Papierbahnen (8) miteinander verklebt werden, wobei ein Kleber (17) vollflächig oder abschnittsweise auf die kontaktierenden Seiten (6, 7) der Papierbahnen (8) aufgetragen wird.

10. Verfahren nach einem der vorhergehenden Ansprüche, **dadurch gekennzeichnet, dass** die zumindest eine Papierbahn (8) oder mehrere geschichtete und verbundene Papierbahnen (8) im Zuge der Weiterverarbeitung zu einem Cellulosefaser-basierten Trinkhalm (1) zu Papierstreifen (18) konfektioniert werden, wobei ein Papierstreifen (18) jeweils durch zwei Längskanten (19) und zwei Querkanten (20) begrenzt wird und wobei im Bereich der zwei Längskanten (19) jeweils ein Überlappungsbereich (21) ausgebildet ist, und dass durch Biegung eines Papierstreifens (18) um eine Trinkhalmachse (22) ein beidseitig offener, vorzugsweise zylindrischer Hohlkörper (23) gebildet wird, wobei der Papierstreifen (18) derart geformt wird, dass durch Überlappung der zwei Überlappungsbereiche (21) ein Überlappungsabschnitt (24) gebildet wird, und dass die zwei Überlappungsbereiche (21) im Überlappungsabschnitt (24) miteinander verklebt werden.

11. Verfahren nach Anspruch 9, **dadurch gekennzeichnet, dass** der Papierstreifen (18) derart geformt wird, dass seine zwei Längskanten (19) im Wesentlichen parallel zur Trinkhalmachse (22) verlaufen.

12. Verfahren nach Anspruch 10, **dadurch gekennzeichnet, dass** der Papierstreifen (18) derart geformt wird, dass die zwei Längskanten (19) im Wesentlichen spiral- oder wendelförmig um die Trinkhalmachse (22) verlaufen.

13. Verfahren nach einem der vorhergehenden Ansprüche, **dadurch gekennzeichnet, dass** die erste Seite (6) der zumindest einen Papierbahn (8) vor der Weiterverarbeitung zu einem Cellulosefaser-basierten Trinkhalm (1) mit lebensmittelechten und biologisch abbaubaren Farben bedruckt wird.

14. Cellulosefaser-basierter Trinkhalm (1), hergestellt nach einem Verfahren gemäß einem der Ansprüche 1 bis 13, umfassend einen beidseitig offenen, vorzugsweise zylindrischen Hohlkörper (23) mit einer Mantelaußenfläche (26) und einer Mantelinnenfläche (27), wobei der Hohlkörper (23) durch zumindest einen geformten Papierstreifen (18) gebildet ist, wobei der zumindest eine Papierstreifen (18) aus zumindest einer Papierbahn (8) mit zumindest einer verdichteten ersten Seite (6) konfektioniert ist, **dadurch gekennzeichnet, dass** die verdichtete erste Seite (6) der zumindest einen Papierbahn (8) einen Cobb 1800s Wert gemäß ISO 535:2014 von 24 g/m² bis 62 g/m² aufweist.

15. Cellulosefaser-basierter Trinkhalm (1) nach Anspruch 14, **dadurch gekennzeichnet, dass** ein Differenzbetrag eines Cobb 1800s Werts gemäß ISO 535:2014 zwischen der verdichteten ersten Seite (6) und der nicht oder weniger stark verdichteten zweiten Seite (7) maximal 3 g/m² beträgt.

16. Cellulosefaser-basierter Trinkhalm (1) nach einem der Ansprüche 14 oder 15, **dadurch gekennzeichnet, dass** die verdichtete erste Seite (6) der zumindest einen Papierbahn (8) eine Bendtsen-Rauigkeit gemäß ISO 8791-2:2013 von 30 ml/min bis 250 ml/min aufweist.

17. Cellulosefaser-basierter Trinkhalm (1) nach einem der Ansprüche 14 bis 16, **dadurch gekennzeichnet, dass** die zumindest eine Papierbahn (8) einen Glanz-Wert gemäß TAPPI T 480:2015 von 20 bis 35 % aufweist.

18. Cellulosefaser-basierter Trinkhalm (1) nach einem der Ansprüche 14 bis 17, **dadurch gekennzeichnet, dass** die verdichtete erste Seite (6) der zumindest einen Papierbahn (8) einen statischen Kontaktwinkel gemäß ISO 19403-2:2020 unter Verwendung von Wasser als Prüfflüssigkeit von 100° bis 120° aufweist.

19. Cellulosefaser-basierter Trinkhalm (1) nach einem der Ansprüche 14 bis 18, **dadurch gekennzeichnet, dass** ein Differenzbetrag eines statischen Kontaktwinkels gemäß ISO 19403-2:2020 unter Verwendung von Wasser als Prüfflüssigkeit zwischen der verdichteten ersten Seite (6) und der nicht oder weniger stark verdichteten zweiten Seite (7) maximal 6° beträgt.

20. Cellulosefaser-basierter Trinkhalm (1) nach einem der Ansprüche 14 bis 19, **dadurch gekennzeichnet, dass** zumindest zwei Papierbahnen (8) derart angeordnet sind, dass die erste Seite (6) der ersten Papierbahn (8) die Mantelaußenfläche (26) des Hohlkörpers (23) bildet und dass die erste Seite (6) der zweiten Papierbahn (8) die Mantelinnenfläche (27) des Hohlkörpers (23) bildet.

## Claims

1. Method for producing cellulose-fibre-based drinking straws (1) comprising the steps:
- providing a cellulose material **(Fehler! Verweisquelle konnte nicht gefunden werden.),**
- producing at least one aqueous suspension (3) comprising the cellulose material (2) and and without adding additives in the form of wet strength agents to the suspension
- homogenizing the at least one aqueous suspension (3) and pre-drying to obtain at least one water-containing non-woven web (5) having a first side (6) and a second side (7),
- drying the at least one water-containing non-woven web (5) in a plurality of drying steps to form at least one paper web (8) having a first side (6) and a second side (7),
- further processing the at least one paper web (8) or plurality of paper webs (8) to form a cellulose-fibre-based drinking straw (Fehler! **Verweisquelle konnte nicht gefunden werden.),**
wherein at least the first side (6) of the at least one non-woven web (5) is compressed with a line load of 80 kN/m to 500 kN/m before, during or after one of the drying steps and before the further processing to form a cellulose-fibre-based drinking straw (1),
**characterized in that**
a cellulose mixture consisting of long-fibre sulphate cellulose and short-fibre cellulose, preferably short-fibre sulphate cellulose having a length-weighted, average fibre length in accordance with ISO 16065-2:2014 of 1.05 mm to 2.50 mm is provided as cellulose material (2),
that the cellulose mixture is prepared from 20 wt.% to 80 wt.% long-fibre sulphate cellulose and from 20 wt.% to 80 wt.% short-fibre cellulose,
and that at least the first side (6) of the at least one non-woven web (5) is thermally treated in the course of the compression, preferably at a temperature of 90°C to 97°C or at a temperature of 200°C to 295°C,
wherein the compression of the surface is achieved without varnishes, coatings or similar adjuvants.

2. Method according to claim 1, **characterized in that** at least one non-woven web (5) is compressed by means of a broad-nip calender (9) comprising a heated roller (10) and a shoe roller (12) cooperating with the heated roller (10) and forming a broad nip (11), wherein the at least one non-woven web (5) is guided through the broad-nip calender (9) with its first side (6) facing the heated roller (10).

3. Method according to one of claims 1 or 2, **characterized in that** at least one non-woven web (5) is pressed by means of one or more pressure rollers (13) with its first side (6) onto the surface (14) of a heated drying cylinder (15), wherein the at least one non-woven web (5) is guided over a large part of the circumference of the drying cylinder (15) and is additionally heated from outside by means of a drying hood (16) which at least partially surrounds the drying cylinder (15).

4. Method according to any one of claims 1 to 3, **characterized in that** at least one sizing agent is added as additive (4) to the at least one suspension (3) relative to the active substance of the sizing agent in a quantity of 0.07 wt.% to 1.0 wt.% relative to 100 wt.% of total dry mass of the at least one suspension (3).

5. Method according to any one of claims 1 to 4, **characterized in that** at least one sizing agent selected from a group consisting of alkenyl succinic acid anhydride (ASA), alkyl ketene dimer (AKD), resin sizes or natural sizing agents or a mixture of sizing agents selected from this group is added to the at least one suspension (3).

6. Method according to one of the preceding claims, **characterized in that** the at least one suspension (3) is produced with a consistency of 0.15% to 0.70%.

7. Method according to one of the preceding claims, **characterized in that** in the course of the further processing to form a cellulose-fibre-based drinking straw (1) one or a plurality of paper webs (8) are layered one above the other and joined.

8. Method according to Claim 7, **characterized in that** in each case the compressed first side (6) of a paper web (8) is contacted with the uncompressed second side (7) of the further paper web (8) layered thereover.

9. Method according to one of Claims 7 or 8 **characterized in that** the paper webs (8) are glued together, wherein one adhesive (17) is applied over the full surface or in sections to the contacting sides (6, 7) of the paper webs (8).

10. Method according to one of the preceding claims, **characterized in that** in the course of the further processing to form a cellulose-fibre-based drinking straw (1), the at least one paper web (8) or a plurality of layered and joined paper webs (8) are assembled to form paper strips (18), wherein in each case one paper strip (18) is delimited by two longitudinal edges (19) and two transverse edges (20), and wherein in the region of the two longitudinal edges (19) an overlap region (21) is formed in each case and that by bending a paper strip (18) about a drinking straw axis (22), a preferably cylindrical hollow body (23) open on both sides is formed, wherein the paper strip (18) is formed in such a manner that by overlap of the two overlap regions (21), an overlap portion (24) is formed and that the two overlap regions (21) in the overlap portion (24) are glued together.

11. Method according to Claim 9, **characterized in that** the paper strip (18) is formed in such a manner that its two longitudinal edges (19) run substantially parallel to the drinking straw axis (22).

12. Method according to Claim 10, **characterized in that** the paper strip (18) is formed in such a manner that the two longitudinal edges (19) run substantially in a spiral or helical shape about the drinking straw axis (22).

13. Method according to one of the preceding claims, **characterized in that** before the further processing to form a cellulose-fibre-based drinking straw (1) the first side (6) of the at least one paper web (8) is printed with food-safe or biologically degradable inks.

14. Cellulose-fibre-based drinking straw (1) produced according to a method according to one of Claims 1 to 13, comprising a preferably cylindrical hollow body (23) which is open on both sides having a outer shell surface (26) and an inner shell surface (27), wherein the hollow body (23) is formed by at least one formed paper strip (18), wherein the at least one paper strip (18) is assembled from at least one paper web (8) having at least one compressed first side (6), **characterized in that** the compressed first side (6) of the at least one paper web (8) has a Cobb 1800s value according to ISO 535:2014 from 24 g/m² to 62 g/m².

15. Cellulose-fibre-based drinking straw (1) according to Claim 14, **characterized in that** a difference of a Cobb 1800s value according to ISO 535:2014 between the compressed first side (6) and the non-compressed or less strongly compressed second side (7) is a maximum of 3 g/m².

16. Cellulose-fibre-based drinking straw (1) according to one of Claims 14 or 15, **characterized in that** the compressed first side (6) of the at least one paper web (8) has a Bendtsen roughness according to ISO 8791-2:2013 of 30 ml/min to 250 ml/min.

17. Cellulose-fibre-based drinking straw (1) according to one of Claims 14 to 16, **characterized in that** the at least one paper web (8) has a gloss value according to TAPPI T 480:2015 of 20 to 35%.

18. Cellulose-fibre-based drinking straw (1) according to one of Claims 14 to 17, **characterized in that** the compressed first side (6) of the at least one paper web (8) has a static contact angle according to ISO 19403-2:2020 using water as test liquid of 100° to 120°.

19. Cellulose-fibre-based drinking straw (1) according to one of Claims 14 to 18, **characterized in that** a difference amount of a static contact angle according to ISO 19403-2:2020 using water as test liquid between the compressed first side (6) and the non-compressed or less strongly compressed second side (7) is a maximum of 6°.

20. Cellulose-fibre-based drinking straw (1) according to one of claims 14 to 19, **characterized in that** at least two paper webs (8) are arranged in such a manner that the first side (6) of the first paper web (8) forms the outer shell surface (26) of the hollow body (23) and that the first side (6) of the second paper web (8) forms the inner shell surface (27) of the hollow body (23).

## Revendications

1. Procédé de fabrication de pailles à boire à base de fibres de cellulose (1) comprenant les étapes :
- préparer un matériau cellulosique (2),
- fabriquer au moins une suspension aqueuse (3) comprenant le matériau cellulosique (2) et sans ajouter d'additifs sous la forme d'agents de résistance à l'humidité à la suspension (3),
- homogénéiser l'au moins une suspension aqueuse (3) et sécher préalablement en au moins une bande de non-tissé (5) contenant de l'eau, présentant une première face (6) et une deuxième face (7),
- sécher l'au moins une bande de non-tissé (5) contenant de l'eau en plusieurs étapes de séchage en au moins une bande de papier (8) présentant une première face (6) et une deuxième face (7),
- transformer l'au moins une bande de papier (8) ou plusieurs des bandes de papier (8) en une paille à boire à base de fibres de cellulose (1),
dans lequel au moins la première face (6) de l'au moins une bande de non-tissé (5) est compactée avant, pendant ou après l'une des étapes de séchage et avant la transformation en une paille à boire à base de fibres de cellulose (1) avec une charge linéaire de 80 kN/m à 500 kN/m,
**caractérisé en ce que**
en tant que matériau cellulosique (2), on prépare un mélange cellulosique constitué de cellulose à sulfate à fibres longues et de cellulose à fibres courtes, de préférence de cellulose à sulfate à fibres courtes, présentant une longueur de fibre moyenne pondérée en longueur selon ISO 16065-2:2014 de 1,05 mm à 2,50 mm,
on prépare le mélange cellulosique à partir de 20 % en poids à 80 % en poids de cellulose à sulfate à fibres longues et de 20 % en poids à 80 % en poids de cellulose à fibres courtes, et
la première face (6) de l'au moins une bande de non-tissé (5) au moins est traitée thermiquement au cours du compactage, de préférence à une température de 90 °C à 97 °C ou à une température de 200 °C à 295 °C,
dans lequel le compactage de la surface est obtenu sans peintures, revêtements ou adjuvants similaires.

2. Procédé selon l'une des revendications 1 ou 2, **caractérisé en ce qu'**au moins une bande de non-tissé (5) est compactée au moyen d'une calandre à large zone de pincement (9), présentant un rouleau chauffant (10) et un rouleau à patin (12) coopérant avec le rouleau chauffant (10), et formant une large zone de pincement (11), dans lequel l'au moins une bande de non-tissé (5) est guidée à travers la calandre à large zone de pincement (9) avec sa première face (6) tournée vers le rouleau chauffant (10).

3. Procédé selon l'une des revendications 1 ou 2, **caractérisé en ce qu'**au moins une bande de non-tissé (5) est pressée au moyen d'un ou de plusieurs rouleaux de compression (13) avec sa première face (6) sur la surface (14) d'un cylindre de séchage (15) chauffé, dans lequel l'au moins une bande de non-tissé (5) est guidée sur une grande partie de la périphérie du cylindre de séchage (15) et en plus chauffée depuis l'extérieur au moyen d'un séchoir (16) entourant en partie au moins le cylindre de séchage (15).

4. Procédé selon l'une des revendications 1 à 3, **caractérisé en ce qu'**au moins un agent de collage en tant qu'additif (4) est ajouté à l'au moins une suspension (3) par rapport à la substance active de l'agent de collage en une quantité de 0,07 % en poids à 1,0 % en poids par rapport à 100 % en poids de masse sèche totale de l'au moins une suspension (3).

5. Procédé selon l'une des revendications 1 à 4, **caractérisé en ce qu'**au moins un agent de collage choisi dans un groupe constitué d'anhydride alcénylsuccinique (ASA), de dimère d'alkylcétène (AKD), de colles de résine ou d'agents de collage naturels, ou un mélange d'agents de collage choisi dans ce groupe est ajouté à l'au moins une suspension (3).

6. Procédé selon l'une des revendications précédentes, **caractérisé en ce que** l'au moins une suspension (3) est fabriquée avec une consistance de 0,15 % à 0,70 %.

7. Procédé selon l'une des revendications précédentes, **caractérisé en ce qu'**au cours de la transformation en une paille à boire à base de fibres de cellulose (1), une ou plusieurs des bandes de papier (8) sont superposées et reliées.

8. Procédé selon la revendication 7, **caractérisé en ce que** la première face (6) compactée d'une bande de papier (8) est respectivement mise en contact avec la deuxième face (7) non compactée de l'autre bande de papier (8) posée dessus.

9. Procédé selon l'une des revendications 7 ou 8, **caractérisé en ce que** les bandes de papier (8) sont collées entre elles, dans lequel une colle (17) est appliquée sur les faces (6, 7) de contact des bandes de papier (8), sur toute la surface ou par parties.

10. Procédé selon l'une des revendications précédentes, **caractérisé en ce que** l'au moins une bande de papier (8) ou plusieurs bandes de papier (8) superposées et reliées sont confectionnées en bandes de papier (18) au cours de la transformation en une paille à boire à base de fibres de cellulose (1), dans lequel une bande de papier (18) est respectivement délimitée par deux bords longitudinaux (19) et deux bords transversaux (20), et dans lequel une zone de chevauchement (21) est respectivement réalisée dans la zone des deux bords longitudinaux (19), et qu'un corps creux (23) ouvert des deux côtés, de préférence cylindrique, est formé par pliage d'une bande de papier (18) autour d'un axe de paille (22), dans lequel la bande de papier (18) est façonnée de telle sorte qu'une partie de chevauchement (24) soit formée par chevauchement des deux zones de chevauchement (21) et que les deux zones de chevauchement (21) soient collées ensemble dans la partie de chevauchement (24).

11. Procédé selon la revendication 9, **caractérisé en ce que** la bande de papier (18) est façonnée de telle sorte que ses deux bords longitudinaux (19) s'étendent sensiblement parallèlement à l'axe de paille (22).

12. Procédé selon la revendication 10, **caractérisé en ce que** la bande de papier (18) est façonnée de telle sorte que les deux bords longitudinaux (19) s'étendent sensiblement en spirale ou de manière hélicoïdale autour de l'axe de paille (22).

13. Procédé selon l'une des revendications précédentes, **caractérisé en ce que** la première face (6) de l'au moins une bande de papier (8) est imprimée avec des couleurs alimentaires et biodégradables avant la transformation en une paille à boire à base de fibres de cellulose (1).

14. Paille à boire à base de fibres de cellulose (1), fabriquée selon un procédé selon l'une des revendications 1 à 13, comprenant un corps creux (23) ouvert des deux côtés, de préférence cylindrique, comprenant une surface extérieure d'enveloppe (26) et une surface intérieure d'enveloppe (27), dans laquelle le corps creux (23) est formé par au moins une bande de papier (18) façonnée, dans laquelle l'au moins une bande de papier (18) est confectionnée à partir d'au moins une bande de papier (8) présentant au moins une première face (6) compactée, **caractérisée en ce que** la première face (6) compactée de l'au moins une bande de papier (8) présente un indice Cobb à 1800 secondes selon ISO 535:2014 de 24 g/m² à 62 g/m².

15. Paille à boire à base de fibres de cellulose (1) selon la revendication 14, **caractérisée en ce qu'**une grandeur différentielle d'un indice Cobb à 1800 secondes selon ISO 535:2014 entre la première face (6) compactée et la deuxième face (7) non compactée, ou moins fortement, est de 3 g/m² au maximum.

16. Paille à boire à base de fibres de cellulose (1) selon l'une des revendications 14 ou 15, **caractérisée en ce que** la première face (6) compactée de l'au moins une bande de papier (8) présente une rugosité Bendtsen selon ISO 8791-2:2013 de 30 ml/min à 250 ml/min.

17. Paille à boire à base de fibres de cellulose (1) selon l'une des revendications 14 à 16, **caractérisée en ce que** l'au moins une bande de papier (8) présente une valeur de brillance selon TAPPI T 480:2015 de 20 à 35 %.

18. Paille à boire à base de fibres de cellulose (1) selon l'une des revendications 14 à 17, **caractérisée en ce que** la première face (6) compactée de l'au moins une bande de papier (8) présente un angle de contact statique selon ISO 19403-2:2020 en utilisant de l'eau comme liquide d'essai de 100° à 120°.

19. Paille à boire à base de fibres de cellulose (1) selon l'une des revendications 14 à 18, **caractérisée en ce qu'**une valeur différentielle d'un angle de contact statique selon ISO 19403-2:2020 en utilisant de l'eau comme liquide d'essai entre la première face (6) compactée et la deuxième face (7) non compactée, ou moins fortement, est de 6° maximum.

20. Paille à boire à base de fibres de cellulose (1) selon l'une des revendications 14 à 19, **caractérisée en ce qu'**au moins deux bandes de papier (8) sont disposées de telle sorte que la première face (6) de la première bande de papier (8) forme la surface extérieure d'enveloppe (26) du corps creux (23) et que la première face (6) de la deuxième bande de papier (8) forme la surface intérieure d'enveloppe (27) du corps creux (23).
